# EUROPÄISCHE PATENTSCHRIFT

(11) **EP 0 082 438 B1**
(45) Veröffentlichungstag und Bekanntmachung des Hinweises auf die Patenterteilung: **09.10.1985**
(21) Anmeldenummer: 82111461.8
(22) Anmeldetag: 10.12.1982
(51) Int. Cl.: C23C 18/16

(54) **Verfahren zur Aktivierung von Substratoberflächen für die stromlose Metallisierung**
Process for the activation of surfaces for electroless metallization
Procédé d'activation des surfaces pour la métallisation sans courant

(30) Priorität: 23.12.1981 DE 3150985
(43) Veröffentlichungstag der Anmeldung: 29.06.1983
(73) Patentinhaber: BAYER AG, 51368 Leverkusen (DE)
(72) Erfinder: Sirinyan, Kirkor, Dr., D-5090 Leverkusen (DE); Giesecke, Henning, Dr., D-5000 Koeln 80 (DE); Wolf, Gerhard Dieter, Dr., D-4047 Dormagen 5 (DE); Ebneth, Harold, Dr., D-5090 Leverkusen 1 (DE); Merten, Rudolf, Dr., D-5090 Leverkusen 1 (DE)

## Beschreibung

Die Erfindung betrifft ein Verfahren zur Aktivierung von Substratoberflächen zum Zweck der chemischen Metallisierung.

Es ist bekannt, daß polymere Werkstoffe vor dem chemischen und dem nachfolgenden galvanischen Metallisieren vorbehandelt werden müssen, R. Weiner, Kunststoff-Galvanisierung, Eugen G. Leuze Verlag, Saulgau/Württ. (1973). Dies sind im wesentlichen das Ätzen der Polymeroberfläche z. B. mit Chromschwefelsäure, das einfache und mehrfache Spülen mit Wasser, das Entgiften mit verdünnter Natriumbisulfitlösung, das weitere Spülen mit Wasser und die Behandlung der Substratoberfläche mit einem geeigneten Aktivierungsbad, beispielsweise einer Palladiumsalzlösung oder einem Palladiumsol.

Bei der Ätzung wird die Polymeroberfläche so verändert, daß es zur Bildung von Kavernen und Vakuolen kommt. Dies ist nur bei bestimmten Polymeren möglich z. B. bei 2-Phasen-Mehrkomponenten-Pfropf- oder Copolymerisaten, wie AB-S-Polymerisaten, schlagfestem Polystyrol oder 2-Phasen-Homopolymerisaten, wie teilkristallinem Polypropylen.

Weiterhin ist das Arbeiten mit Chromschwefelsäure oder anderen Oxidantien mit einer Verschlechterung der physikalischen Eigenschaften, z. B. der Kerbschlagfestigkeit oder des elektrischen Oberflächenwiderstandes des polymeren Basismaterials, verbunden.

Darüber hinaus führt das in das Aktivierungs-und Metallisierungsbad eingeschleppte sechswertige Chrom zu einer Vergiftung der Bäder.

Die gleichen Nachteile stellen sich bei Verfahren ein, bei denen die Polymeroberflächen mittels eines starken gasförmigen Oxidationsmittels, z. B. heißem S0₃-Dampf, chemisch verändert werden.

Damit das an der Substratoberfläche fixierte ionogene Palladium eine katalytische Reduktion des Metallions im chemischen Metallisierungsbad ermöglicht, muß es zum Metall reduziert werden. Die Reduktion des ionogenen Palladiums erfolgt entweder in einem sauren Zinn (II)-chloridbad oder durch Einbringen von Zinn (11)-chlorid in eine stark salzsaure Palladium (II)-chlorid-Lösung.

Da nach der Reduktion des ionogenen Palladiums die Substratoberfläche gewaschen werden muß, ist anzunehmen, daß dabei ein Gel aus Zinnhydroxid entsteht, was zur zusätzlichen Fixierung des Palladiums beiträgt.

Bei dem nachfolgenden Arbeitsvorgang muß das überschüssige Schutzkolloid von der Substratoberfläche entfernt werden, damit eine Reduktion der Metallionen, z. B. von Kupfer, Nickel, Gold und Cobalt im Metallisierungsbad durch katalytische Einwirkung von aktiven Palladiumzentren an der Substratoberfläche möglich ist.

Die bekannten Verfahren zur stromlosen Metallisierung von Werkstoffen bestehen somit aus verhältnismäßig vielen Verfahrensstufen und haben zudem den Nachteil, daß sie auf Substrate beschränkt sind, die wegen ihrer physikalischen Beschaffenheit oder des chemischen Aufbaues eine chemische oder physikalische Aufrauhung ermöglichen.

Es ist weiterhin aus der US-PS-3 560 257 bekannt, Photolacken, Beschichtungen und polymeren Werkstoffen Verbindungen von Elementen der 1. und 8. Nebengruppe des Periodensystems der Elemente einzuverleiben.

Dabei hat sich jedoch gezeigt, daß unter den dort genannten Bedingungen keine metallorganischen Verbindungen entstehen und daß lediglich die katalytische Eigenschaft des Palladium-(II)-chlorids genutzt wird.

Schließlich sind im Hinblick auf Artikel 54(3) EPÜ die älteren Anmeldungen EP-A43485 und 81 129 zu nennen, in denen spezielle niedermolekulare palladiumorganische Verbindungen als Aktivatoren für die stromlose Metallisierung vorgeschlagen werden.

Aufgabe der vorliegenden Erfindung war die Bereitstellung einer neuen, schonenden und verfahrenstechnisch einfachen Methode zur Aktivierung von Substratoberflächen zum Zwecke der stromlosen Metallisierung, mit der auch schwer zu metallisierende Oberfläche mit einem gut haftenden Metallüberzug versehen werden können.

Die Aufgabe wird dadurch gelöst, daß man. zur Aktivierung metallorganische Verbindungen des Palladiums verwendet, deren organischer Teil oligomere, präpolymere oder polymere Verbindungen sind, die Doppelbindungen enthalten.

Die Erfindung betrifft daher ein Verfahren zum Aktivieren von Substratoberflächen zum Zwecke der stromlosen Metallisierung, wobei die zu metallisierende Oberfläche, vorzugsweise ohne vorheriges Ätzen, mit einer in einem Lösungsmittel, insbesondere einem organischen Lösungsmittel homogen verteilten palladium-(II)-organischen Verbindung der vorstehend genannten Art benetzt, das Lösungsmittel entfernt und die an der zu metallisierenden Oberfläche haftende Palladium-(II)-Verbindung reduziert wird.

Die Begriffe oligomer, präpolymer und polymer sind dem Fachmann bekannt. Sie umfassen zusammen einen Molekulargewichtsbereich von etwa 150 bis 1 000 000, vorzugsweise 200 bis 500 000.

Bevorzugte organische Verbindungen sind Homo- und Copolymerisate konjugierter Diene, z. B. Styrol-Butadien-Copolymerisate, und ungesättigte Polyester.

Diese Verbindungen gehen mit Palladium π-Komplexe ein.

Das Metall kann an das Oligomer, Präpolymer oder Polymer oder an das entsprechende Monomer, woran sich die entsprechende Polymerreaktion anschließen würde, gebunden werden. Es ist auch möglich Polymerreaktion und Metallbindung in einem Arbeitsgang durchzuführen.

Es ist vorteilhaft, wenn die oligomeren, präpolymeren oder polymeren Verbindungen zusätzlich zu den Gruppen, die das Metall an das Polymer binden, weitere funktionelle Gruppen aufweisen, die zur Bindung der metallorganischen Verbindung an das zu aktivierende Substrat oder zur weiteren Polymerreaktion befähigt sind. Beispiele solcher Gruppen sind Carboxyl- oder Estergruppen.

Zur Herstellung der erfindungsgemäß verwendeten metallorganischen Verbindungen setzt man bekannte niedermolekulare metallorganische Verbindungen unter Ligandenaustausch mit den Oligomeren, Präpolymeren oder Polymeren um oder man setzt bekannte metallorganische Verbindungen unter Ligandenaustausch mit niedermolekularen Verbindungen, die zur Polymerherstellung geeignet sind, um und führt dann die Polymerreaktion durch.

Die organometallische Verbindung kann in dem organischen Lösungsmittel beispielsweise gelöst oder dispergiert sein, es kann sich auch um eine Anreibung der metallorganischen Verbindungen mit dem Lösungsmittel handeln.

Wenn die metallorganische Verbindung Liganden enthält, die eine chemische Fixierung auf der Substratoberfläche ermöglichen, kann eine Aktivierung auch aus wäßriger Phase möglich sein.

Ohne den Umfang der Erfindung einzuschränken, empfiehlt sich jedoch, bei der Durchführung des Verfahrens im technischen Maßstab folgende Bedingungen einzuhalten :
1. Die verwendeten metallorganischen Verbindungen sollten an der Luft und gegenüber Feuchtigkeit stabil sein. Sie sollten in organischen Lösungsmitteln gut löslich, in Wasser aber schwach löslich sein. Sie sollten außerdem mit gebräuchlichen Reduktionsmitteln zu einer bei der stromlosen Metallisierung katalytisch wirksamen Verbindung reduzierbar sein.
2. Die Lösungen der metallorganischen Verbindungen in organischen Lösungsmitteln sollten an der Luft und gegenüber Feuchtigkeit stabil sein.
3. Das organische Lösungsmittel sollte leicht entfernbar sein.
4. Bei der Reduktion der metallorganischen Verbindung dürfen keine Liganden frei werden, die die Metallisierungsbäder vergiften.
5. Die reduzierten aktiven Keime sollten in wäßriger Lösung fest an der Oberfläche haften, um eine Zersetzung der Bäder durch eingeschlepptes Palladium zu verhindern.

Das erfindungsgemäß neue Verfahren wird im allgemeinen folgendermaßen durchgeführt :

Eine palladiumorganische Verbindung wird in einem organischen Lösungsmittel gelöst. Selbstverständlich können auch Mischungen von Verbindungen eingesetzt werden. Die Konzentration soll zwischen 0,01 g und 10 g pro Liter betragen, kann aber in besonderen Fällen auch darunter oder darüber liegen.

Als organische Lösungsmittel sind besonders polare, protische und aprotische Lösungsmittel wie Methylenchlorid, Chloroform, 1,1,1-Trichloräthan, Trichloräthylen, Perchloräthylen, Aceton, Methyläthylketon, Butanol, Äthylenglykol und Tetrahydrofuran geeignet.

Selbstverständlich können auch Gemische obiger Lösungsmittel und Verschnitte mit anderen Lösungsmitteln, wie Benzin, Ligroin, Toluol, usw. verwendet werden. Mit diesen Lösungen werden bei dem erfindungsgemäßen Verfahren die Oberflächen der zu metallisierenden Substrate benetzt, wobei die Einwirkungsdauer vorzugsweise 1 Sekunde bis 10 Minuten beträgt. Besonders geeignet sind dazu Verfahren wie das Eintauchen des Substrats in die Lösungen oder das Besprühen von Substratoberflächen mit den Aktivierungslösungen. Selbstverständlich ist es bei dem neuen Verfahren auch möglich, die Aktivierungslösungen durch Stempeln oder durch Druckverfahren aufzubringen.

Als Substrate für das erfindungsgemäße Verfahren eignen sich z. B. Stähle, Titan, Glas, Quarz, Keramik, Kohlenstoff, Papier Polyäthylen, Polypropylen, ABS-Kunststoffe, Epoxydharze, Polyester und textile Flächengebilde, Fäden und Fasern aus Polyamid, Polyester, Polyolefinen, Polyacrylnitril, Polyvinylhalogeniden, Baumwolle und Wolle, sowie deren Mischungen oder aus Mischpolymerisaten der genannten Monomeren.

Nach der Benetzung wird das organische Lösungsmittel entfernt. Dabei werden niedrig siedene Lösungsmittel bevorzugt durch Verdampfen, z. B. im Vakuum entfernt. Bei höher siedenden Lösungsmitteln sind andere Verfahren, wie Extraktion mit einem Lösungsmittel, in dem die metallorganischen Verbindungen unlöslich sind, angebracht.

Die so vorbehandelten Oberflächen müssen anschließend durch Reduktion aktiviert werden. Dazu können bevorzugt die in der Galvanotechnik üblichen Reduktionsmittel, wie Hydrazinhydrat, Formaldehyd, Hypophosphit oder Borane verwendet werden. Natürlich sind auch andere Reduktionsmittel möglich. Bevorzugt wird die Reduktion in wässriger Lösung durchgeführt. Es sind aber auch andere Lösungsmittel wie Alkohole, Äther, Kohlenwasserstoffe einsetzbar. Selbstverständlich können auch Suspensionen oder Aufschlämmungen der Reduktionsmittel verwendet werden.

Die so aktivierten Oberflächen können direkt zur stromlosen Metallisierung eingesetzt werden. Es kann aber auch erforderlich sein, die Oberflächen durch Spülen von den Reduktionsmittelresten zu reinigen.

Eine ganz besonders bevorzugte Ausführungsform des erfindungsgemäßen Verfahrens besteht darin, daß die Reduktion im Metallisierungsbad gleich mit dem Reduktionsmittel der stromlosen Metallisierung durchgeführt wird. Diese Ausführung stellt eine bisher nicht mögliche Vereinfachung der stromlosen Metallisierung dar. Diese ganz einfache Ausführungsform besteht nur noch aus den drei Arbeitsgängen: Eintauchen des Substrates in die Lösung der metallorganischen Verbindung, Verdampfen des Lösungsmittels und Eintauchen der so aktivierten Oberflächen in das Metallisierungsbad (Reduktion und Metallisierung).

Diese Ausführungsform ist ganz besonders für aminboranhaltige Nickelbäder oder formalinhaltige Kupferbäder geeignet.

Als in dem erfindungsgemäßen Verfahren einsetzbare Metallisierungsbäder kommen bevorzugt Bäder. mit Nickelsalzen, Cobaltsalzen, Kupf.ersalzen, Gold- und Silbersalzen oder deren Gemische untereinander oder mit Eisensalzen in Betracht. Derartige Metallisierungsbäder sind in der Technik der stromlosen Metallisierung bekannt.

Eine besonderer Vorteil der oligomeren, präpolymeren und polymeren palladiumorganischen Verbindungen besteht darin, daß aus ihnen direkt aktivierte Formkörper hergestellt werden können, wobei man sich üblicher Technologien bedient. Diese Formkörper können dann der Reduktion und Metallisierung unterzogen werden.

Die auf Substrate aufgebrachten oligomeren, präpolymeren und polymeren metallorganischen Verbindungen können selbstverständlich weiteren Reaktionen, beispielsweise Vernetzen oder Pfropfen unterzogen werden.

Das gleiche gilt für Formkörper, die aus den metallisierten Verbindungen selbst hergestellt worden sind.

Die vielfältigen Anwendungsmöglichkeiten metallisierter Gegenstände, die vor der Metallisierung nach dem erfindungsgemäßen Verfahren aktiviert wurden, sind dem auf Seite 1 genannten Buch von R. Weiner, Kunststoff-Galvanisierung beschrieben. Weitere Anwendungsmöglichkeiten ergeben sich aus den nachfolgenden Beispielen.

### Beispiel 1

Eine Polypropylenfolie (100 x 80 mm) wird mit. Methylenchlorid entfettet und anschließend 20 Sekunden in eine Lösung von 18 g palladiertem Polybutadien mit der mittleren Molmasse M̅ₙ = 900 und 5,2 Gew.-% Palladium (bezogen auf trockene Polybutadienmasse) in 1 I Methylenchlorid getaucht, nach dem Verdampfen des Lösungsmittels bei Raumtemperatur 15 Minuten in einem leicht alkalischen, wäßrigen Vernickelungsbad, das 3,5 g Dimethylaminboran, 30 g Nickelchlorid und 10 g Citronensäure in 1 I enthält und mit konzentrierter Ammoniaklösung auf pH 8,2 eingestellt, ist stromlos vernickelt. Nach etwa 2 Minuten färbt sich die Folienoberfläche dunkel und nach ca. 6 Minuten wird eine metallisch glänzende Schicht beobachtet. Der elektrische Widerstand der chemisch abgeschiedenen Nickelschicht ist so gering, daß die nach der chemischen Metallisierung gewaschene Polypropylenfolie in einem galvanischen Verkupferungsbad als Kathode geschaltet bei 1,0 Ampere nach 30 Minuten galvanisch mit Kupfer von ca. 4,2 µm Stärke beschichtet wird. Das galvanische Verkupferungsbad wird aus 200 g CuS0₄ x 5 H₂O, 30 g H₂S0₄ (d = 1,84 g/cm³) angesetzt und mit destilliertem Wasser auf 1 I aufgefüllt.

### Beispiel 2

Eine Glasplatte (100 x 80 mm) wird mit Methylenchlorid entfettet und anschließend 30 Sekunden in eine Lösung von 7,2 g palladiertem Polybutadien mit 7,1 Gew.-% Palladium (bezogen auf die trockene Polybutadienmasse) in 1 I Methylenchlorid getaucht, nach dem Verdampfen des Lösungsmittels bei Raumtemperatur gemäß Beispiel 1 vernickelt. Bereits nach einer Minute ist die Platte mit einer feinen schwarzen Nickelschicht bedeckt.

Nach ca. 15 Minuten hat die Nickelschicht eine Dicke von 0,15 µm und kann in gängigen galvanischen Metallisierungsbädern als Kathode geschaltet und verstärkt werden.

### Beispiel 3

Ein 100 x 100 mm großes Quadrat eines Polyester/Baumwoll-Gewebes wird 30 Sekunden gemäß Beispiel 2 in eine Lösung von 7,2 g palladiertem Polybutadien mit der Molmasse M̅ₙ = 950 und 7,1 Gew.-% Palladium (bezogen auf die trockene Polybutadienmasse) in 1 I Methylenchlorid getaucht, bei Raumtemperatur getrocknet und 20 Minuten gemäß Beispiel 1 in einem alkalischen Verwicklungsbad vernickelt. Man erhält ein metallisiertes Stoffstück mit einer Auflage von 9 g/m² Nickel.

### Beispiel 4

10 g lufttrocknendes dienhaltiges Alkydharz (60 %ig in Xylol) mit einem Ölgehalt (berechnet als Triglycerid) von 48 % werden mit 0,75 g Acetonitrilpalladiumdichlorid in 20 ml Methylenchlorid bei Raumtemperatur versetzt und 20 Minuten gerührt.

Eine Glasplatte (100 x 100 mm) wird mit der oben angegebenen Präpolymerlösung besprüht (Treibmittel Frigen (R», nach der Trocknung gemäß Beispiel 1 9 Minuten vernickelt.

Auf der Substratoberfläche scheidet sich Nickel ab. Diese Schicht wird im galvanischen Metallisierungsbad gemäß Beispiel 1 auf eine Stärke von 15 µm verstärkt.

### Beispiel 5

Eine glasfaserverstärkte Epoxidharzplatte (100 x 100 mm) wird gemäß Beispiel 12 mit palladierter Präpolymerlösung besprüht, nach der Trocknung der Schicht gemäß Beispiel 1 in einem alkalischen Vernickelungsbad vernickelt. Nach 9 Minuten wird eine Nickelschicht von 0,1 µm Stärke gemessen.

### Beispiel 6

Eine 100 x 100 mm großes Quadrat eines Gewebes aus Polyäthylenterephthalat wird gemäß Beispiel 4 mit palladierter Präpolymerlösung besprüht (Frigen (^{R}) als Treibmittel) und nach der Trocknung der Schicht gemäß Beispiel 1 vernickelt. Bereits nach einer Minute ist das Gewebe mit einer feinen Nickelschicht bedeckt. Nach 10 Minuten beträgt die chemisch abgeschiedene Nickelmenge 10 g/m².

### Beispiel 7

10 g lufttrocknendes Alkydharz (60 %ig in Xylol) mit einem Ölgehalt (berechnet als Triglycerid) von 26 % werden bei Raumtemperatur in ca. einer Stunde mit 0,5 g Acetonitrilpalladiumdichlorid in 20 ml Methylenchlorid versetzt, anschließend bei Raumtemperatur und Wasserstrahlvakuum auf 15 ml eingeengt.

Glasstäbe mit einem Durchmesser von 8 mm und einer Länge von 250 mm werden durch ein Tauchverfahren mit der oben angegebenen palladierten Präpolymerlösung beschichtet, im Trockenschrank bei 60 °C getrocknet und dann gemäß Beispiel 1 vernickeit.

Nach ca. 5 Minuten hat die Nickelschicht eine Dicke von ca. 0,2 p.m. Die Stäbe werden dem Bad entnommen, mit destilliertem Wasser gespült und als Kathode gemäß Beispiel 1 in einem galvanischen Verkupferungsbad bei 1,0 Amp. auf 20 µm verstärkt.

### Beispiel 8

10 g lufttrocknendes Alkydharz gemäß Beispiel 7 werden bei Raumtemperatur in ca. einer Stunde mit 0,6 g Butadienpalladiumdichlorid in 20 ml Methylenchlorid versetzt.

Ein 250 x 250 mm großes Quadrat einer Holzplatte wird mit der Präpolymerlösung besprüht. Die Lackschicht wird 12 Stunden bei Raumtemperatur getrocknet und gemäß Beispiel 1 vernickelt.

Nach ca. 5 Minuten ist der elektrische Widerstand der chemischen Nickelschicht so gering, daß das Holz-Metall-Verbundmaterial als Kathode. in einem galvanischen Vernickelungsbad bei 1,5 Amp. verstärkt werden kann.

### Beispiel 9

10 g des in Beispiel 7 verwendeten Alkydharzes (60 %ig in Xylol) werden bei 30 °C mit 0,8 g Benzonitrilpalladiumdichlorid in 20 ml Toluol versetzt, anschließend bei Raumtemperatur und unter Wasserstrahlvakuum auf 15 ml eingeengt. Eine glasfaserverstärkte Epoxidharzplatte wird im Siebdruckverfahren mit der oben aufgeführten palladierten Präpolymerlösung partiell beschichtet, nach der Trocknung bei 60 °C im Trockenschrank gemäß Beispiel 1 vernickelt.

Nach bereits 2 Minuten wird nur die Lackoberfläche selektiv mit einer feinen Nickelschicht bedeckt. Nach einer chemischen Metallisierungszeit von ca. 5 Minuten ist die Platte mit einer glänzenden Nickelauflage an den beschichteten Stellen versehen.

### Beispiel 10

10 g lufttrocknendes Alkydharz (60 %g in Xylol) mit 38 Gew.-% konjugiert-ungesättigten Fettsäuren, entsprechend einem Ölgehalt (berechnet als Triglycerid) von 42 %, wird bei Raumtemperatur mit 1,0 g Butadienpalladiumdichlorid in 20 ml Methylenchlorid versetzt und 15 Minuten stehen gelassen.

Glasstäbe mit einem Durchmesser von 8 mm und einer Länge von 250 mm werden gemäß Beispiel 15 durch ein Tauchverfahren mit der palladierten Präpolymerlösung beschichtet, im Trockenschrank bei 80 °C in 4,5 Stunden getrocknet, anschließend gemäß Beispiel 1 vernickelt. Nach einer chemischen Metallisierungszeit von ca. 6 Minuten sind die Stäbe mit einer Nickelschicht bedeckt.

### Beispiel 11

Das in Beispiel 16 aufgeführte palladierte Präpolymerisat wird auf eine glasfaserverstärkte Epoxidharzplatte (150 x 50 mm) im Siebdruckverfahren aufgedruckt, die Prapolymermaske bei 50 °C 8 h im Trockenschrank ausgehärtet und dann gemäß Beispiel 1 vernickelt.

Nach 6 Minuten hat sich eine ca. 0,2 1 m Nickelschicht abgeschieden.

Diese Leiterbahnplatte wird gemäß Beispiel 1 als Kathode in einem sauren Verkupferungsbad galvanisch auf 5 µm verstärkt.

### Beispiel 12

0,25 g Benzonitrilpalladiumdichlorid werden in 60 ml Äthanol gelöst. Die Lösung wird bei Raumtemperatur mit 26 ml emulgatorfreiem Polybutadienlatex versetzt.

Der Latex enthält 31,5 Gew.-% Feststoff mit 100 %igem Gelgehalt und hat einen pH-Wert von 6,6 und einen mittleren Teilchendurchmesser von 0,285 µm. Sein Quellungsindex in Toluol ist 5,0.

Aus dem palladierten Latex werden Folien (40 x 80 mm) durch Gießen auf Glasplatten hergestellt. Die Folien werden bei 50 °C 8 h im Trockenschrank getempert und dann gemäß Beispiel 1 vernickelt.

Nach ca. 20 Minuten wird eine Nickelschicht von 0,15 µm erhalten.

### Beispiel 13

0,7 g Acetonitrilpalladiumdichlorid werden in 60 ml Äthanol gelöst. Die Lösung wird bei Raumtemperatur mit 26 ml eines Polybutadienlatex gemischt. Der mittlere Teilchendurchmesser des vernetzten Polymerisates beträgt 0,260 µm. Der Feststoffgehalt des Latex beträgt 31,5 Gew.-% mit 98,7 % Gel. Der Quellungsindex in Toluol ist 8,0. Folien (40 x 50 mm), die aus dem palladierten Latex durch Gießen auf Glasplatten hergestellt werden, werden mit Hilfe einer Lichtquelle (X = 254 nm) in einer Stunde vernetzt und dann gemäß Beispiel 1 vernickelt.

Nach 4-6 Minuten erhält man eine glänzende, elektrisch leitende Nickelschicht.

### Beispiel 14

0,8 g Isobutylvinylätherpalfadiumdichlorid werden in 20 m! Dimethylformamid gelöst. Die Lösung wird bei Raumtemperatur zu 7,8 g Polybutadienlatex in 17 ml Wasser mit mittlerem Teilchendurchmesser von 0,181 µm und einem Gelgehalt von 100 % im Verlauf von 45 Minuten zugetropft und 2 Stunden bei Raumtemperatur gerührt. Aus dem palladierten Latex werden Folien (40 x 50 x 10 mm) durch Gießen auf Glasplatten und Trocknen bei 35 °C/6 Stunden im Trockenschrank hergestellt. Diese werden mit einer Lampe (X = 254 nm) 60 Minuten belichtet und anschliessend gemäß Beispiel 1 vernickelt. Nach 45 Sekunden beginnt sich die Folie schwarz zu färben und nimmt im Verlaufe von 12 Minuten eine elektrisch leitende Nickelschicht an.

### Beispiel 15

0,6 g 4-Cyclohexen-1,2-dicarbonsäurean- hydridpalladiumdichlorid werden in 30 ml Methanol gelöst. Die Lösung wird bei 35 °C zu einem emulgatorfreien Latex aus 8,82 g Polybutadien in 24,18 ml H₂0 mit mittleren Teilchendurchmesser von 0,275 µm und einem Gelgehalt von 90,4 Gew.-% im Verlauf von 30 Minuten zugetropft und 45 Minuten gerührt.

Aus dem Latex werden Formstücke mit 28 mm Durchmesser und 1,8 mm Höhe durch Gießen in ein Becherglas und anschließendes Tempern bei 40 °C im Trockenschrank hergestellt. Die Formstücke werden mit einer UV-Lampe (= 366 nm) 90 Minuten belichtet und anschließend gemäß Beispiel 1 vernickelt.

Nach 15 Minuten ist eine ca. 0,25 µm starke Nickelschicht abgeschieden.

Der elektrische Widerstand dieser chemischen Nickelschicht ist so gering, daß das metallisierte Metall-Polymer-Verbundmaterial in einem sauren Verkupferungsbad als Kathode auf 15 µm verstärkt wird.

### Beispiel 16

Ein 100 x 100 mm großes Quadrat einer 3 mm starken wärmebeständigen Polycarbonatfolie wird mit einer Lösung von 0,6 g 4-Cyclohexen-1,2-dicarbonsäure anhydrid in 20 ml n-Butanol und 5 g Präpolymerlösung nach Beispiel 15 besprüht, nach dem Verdampfen des Lösungsmittels im Trockenschrank bei 95 °C 10 Minuten ausgehärtet und anschließend gemäß Beispiel 1 vernickeit. Nach ca. 5 Minuten hat die Nickelschicht eine Stärke von ca. 0,2 µm. Die Probe wird dem Bad entnommen, mit destilliertem Wasser sorgfältig gespült, gemäß Beispiel 1 bei 1,2 Amp. mit einer 7,5 µm starken Kupferschicht verstärkt.

### Beispiel 17

40 ml 7,5 gew.-%ige chlorierte Polybutadienlösung in Toluol werden bei Raumtemperatur mit 5 g gemäß Beispiel 15 hergestellter Präpolymerlösung in 10 ml Methyläthylketon versetzt. Der Lösung wird im Laufe von 20 Minuten 0,5 g 4-Cyclohexen-1,2-dicarbonsäureanhydridpalla- diumdichlorid in 5 ml Methylethylketon zugetropft. Eine sorgfältig gereinigte 1,5 mm starke Polycarbonatfolie (80 x 30 mm) wird kurz in die vorbereitete Beschichtungslosung getaucht, zum Aushärten und zum Verdampfen des Lösungsmittels im Trockenschrank 10 Minuten senkrecht aufgehängt und dann gemäß Beispiel 1 vernickelt. Nach 6 Minuten erhält man eine 0,150 µm starke Nickelauflage.

### Beispiel 18

10 g lufttrocknendes Alkydharz (60 %ig in Xylol) mit einem Ölgehalt (berechnet als Triglycerid) von 26 % werden bei Raumtemperatur in 10 Minuten mit 0,5 g 1,4-Cyclohexen-1,2-dicarbonsäureanhydrid in 10 ml Methyläthylketon versetzt.

Auf eine 200 x 200 mm große Polyhydantoinfolie wird eine Schablone zur Herstellung von gedruckten Schaltungen gelegt. Der Probekörper wird mit der Beschichtungslösung besprüht (Frigen^{(R)} als Treibmittel). Nach dem Verdampfen des Lösungsmittels wird die Folienoberfläche von der Schablone befreit, die Lackschicht im Trockenschrank in 5 Stunden bei 50 °C ausgehärtet und dann gemäß Beispiel 1 vernickelt.

Nach 15 Minuten wird der Probekörper dem Metallisierungsbad entnommen und die partielle Nickelauflage in einem galvanischen Verkupferungsbad auf 5 µm bei 0,9 Amp./d_{M}² verstärkt.

### Beispiel 19

32,2 g Lack (15 %ig in Xylol) auf Basis.von 1,4-Polyisopren mit Diazol-Vernetzer werden unter Rühren und Stickstoffeinleitung innerhalb einer Stunde bei Raumtemperatur mit 0,4 g 4-Cyclohexen-1,2-dicarbonsäureanhydridpalladiumdichlorid in 5 ml Methylenchlorid versetzt.

Eine 25 x 80 mm große, 1,5 mm starke glasfaserverstärkte Epoxidharzplatte wird mit dem oben aufgeführten Lack im Tauchverfahren beschichtet, nach dem Verdampfen des Lösungsmittels mit einer Quecksilberlampe 15 Minuten bestrahlt und gemäß Beispiel 1 vernickelt.

Nach ca. 25 Minuten ist die Nickelauflage so stark, daß sie in einem galvanischen Verkupferungsbad verstärkt werden kann.

### Beispiel 20

4 g Butadienpalladiumdichlorid werden in 100 ml trockenem Toluol mit 0,25 Azodiisobuttersäurenitril unter Rühren bei 60 °C und N₂-Atmosphäre polymerisiert.

Nach 3 Stunden wird die Polymerisation abgebrochen und das Lösungsmittel im Vakuum bei 35°C abgezogen. Die klebrige Polymermasse wird mit 29 g technischem Polystyrol versetzt. Aus der Polymermischung wird in einer zylindrischen Kammer bei 100 °C und 1 bar ein Preßling mit einer Stärke von ca. 2,0 mm und einem Durchmesser von 12,9 mm geformt. Dieser Formteil wird gemäß Beispiel 1 vernickelt. Nach ca. 6 Minuten hat die Nickelschicht eine Stärke von ca. 0,15 µm.

### Beispiel 21

Ein 12,5 x 16,5 cm großes Polyamid-Teppichbodenstück wird auf der Unterseite mit einer Lösung von 8,5 g palladiertem Polybutadien mit der mittleren Molmasse 2, = 1 100 und 5,8 Gew.- % Palladium (bezogen auf trockene Polybutadienmasse) in 0,5 I Methylenchlorid besprüht und anschließend in ein wäßriges alkalisches Verkupferungsbad, das 10 g C_{U}S0₄, 15 g Seignette-Salz und 20 ml 30 gew.-%ige Formaldehydlösung im Liter enthält und mit 40 gew.-%iger Natronlauge auf pH 12-23 eingestellt ist, getaucht.

Bereits nach 4 Minuten weist die Teppichbodenunterseite eine Nickelschicht auf.

Die in den Beispielen verwendeten metallorganischen Verbindungen werden wie folgt hergestellt :
4-Cyclohexen-1,2-dicarbonsäureanhydrid-palladium (11)-chlorid :
   4-Cyclohexen-1,2-dicarbonsäureanhydrid wird in der dreifachen Menge Dimethylformamid gelöst, im Verlaufe von 2 Stunden mit der äquimolaren Menge Acetonitrilpalladiumdichlorid bei 40 °C versetzt. Dimethylformamid und Acetonitril werden bei 45 °C/25 mbar abdestilliert. Man erhält mit 90 %iger Ausbeute einen bräunlichen Feststoff vom Schmelzpunkt 53-54 °C.

### lsobutylvinylätherpalladiumdichlorid

Wird in analoger Weise aus dem Acetonitrilpalladiumdichlorid und Isobutylvinyläther erhalten, Schmelzpunkt : 57-60 °C.

### Palladiertes Polybutadien

Acetonitrilpalladiumdichlorid wird 5 gew.-%ig in Methylenchlorid gelöst, mit oligomerem Polybutadien versetzt, 30 Minuten bei Raumtemperatur gerührt und im Vakuum von Lösungsmittel und Acetonitril befreit.

### Butadienpalladiumdichlorid

Acetonitrilpalladiumdichlorid wird 5 gew.-%ig in Methylenchlorid gelöst. Butadien wird eingeleitet und das Lösungsmittel und Acetonitril im Vakuum abdestilliert.

## Patentansprüche

1. Verfahren zum Aktivieren von Substratoberflächen zum Zwecke der stromlosen Metallisierung, wobei die zu metallisierende Oberfläche mit einer in einem Lösungsmittel homogen verteilten palladium-(II)-organischen Verbindung benetzt, das Lösungsmittel entfernt und die an der zu metallisierenden Oberfläche haftende palladium-(II)-organische Verbindung reduziert wird, dadurch gekennzeichnet, daß der organische Teil der palladium-(II)-organischen Verbindung eine oligomere, präpolymere oder polymere Verbindung ist, die Doppelbindungen enthält.

2. Verfahren nach Anspruch 1, dadurch gekennzeichnet, daß die oligomere, präpolymere und polymere Verbindung ein Molekulargewicht zwischen 150 und 1 000000 aufweist.

3. Verfahren nach Anspruch 1, dadurch gekennzeichnet, daß die oligomere, präpolymere und polymere Verbindung weitere funktionelle Gruppen trägt, die zur Bindung der metallorganischen Verbindung an das zu aktiverende Substrat oder zur weiteren Polymerreaktion befähigt sind.

4. Verfahren nach Anspruch 1, dadurch gekennzeichnet, daß die organische Verbindung ein Homo- oder Copolimerisat konjugierter Diene oder ein ungesättigter Polyester ist.

5. Verfahren nach Anspruch 1, dadurch gekennzeichnet, daß die metallorganischen Verbindungen in einem polaren, protischen oder aprotischen organischen Lösungsmittel in einer Menge zwischen 0,01 und 10 g/I gelöst sind.

6. Verfahren nach Anspruch 1, dadurch gekennzeichnet, daß die Einwirkungsdauer der Aktivierungslösung auf die zu metallisierende Oberfläche 1 Sekunde bis 10 Minuten beträgt.

7. Verfahren nach Anspruch 1, dadurch gekennzeichnet, daß die Reduktion zusammen mit der Metallisierung erfolgt.

## Claims

1. Process for the activation of substrate surfaces for the purpose of currentless metallisation, in which the surface to be metallised is wetted with a palladium (II) organic compound homogeneously distributed in a solvent, the solvent is removed and the palladium (II) organic compound adhering to the surface to be metallised is reduced, characterised in that the organic moiety of the palladium (II) organic compound is an oligomeric, prepolymeric. or polymeric compound which contains double bonds.

2. Process according to Claim 1, characterised in that the oligomeric, prepolymeric or polymeric compound has a molecular weight between 150 and 1,000,000.

3. Process according to Claim 1, characterised in that the oligomeric, prepolymeric or polymeric compound carries additional functional groups which are capable of binding the organometallic compound to the substrate which is to be activated or are capable of a further polymeric reaction.

4. Process according to Claim 1, characterised in that the organic compound is a homo- or copolymer of conjugated dienes or an unsaturated polyester.

5. Process according to Claim 1, characterised in that the organometallic compounds are dissolved in a polar, protic or aprotic organic solvent in a quantity between 0.01 and 10 g/l.

6. Process according to Claim 1, characterised in that the duration of action of the activating solution on the surface to be metallised is from 1 second to 10 minutes.

7. Process according to Claim 1, characterised in that reduction takes place at the same time as the metallisation.

## Revendications

1. Procédé pour activer les surfaces de supports en vue d'une métallisation chimique, dans lequel on mouille la surface à métalliser par un composé organique du palladium-II en répartition homogène dans un solvant, on élimine le solvant et on réduit le composé organique du palladium-II qui adhère à la surface à métalliser, caractérisé en ce que la partie organique du composé organique de palladium-II consiste en un composé oligomère, prépolymère ou polymère contenant des doubles liaisons.

2. Procédé selon la revendication 1, caractérisé en ce que le composé oligomère, prépolymère ou polymère présente un poids moléculaire de 150 à 1 000 000.

3. Procédé selon la revendication 1, caractérisé en ce que le composé oligomère, prépolymère et polymère porte d'autres groupes fonctionnels capables de fixer le composé organomé- tâllique sur le support à activer ou de participer à une réaction de polymérisation ultérieure.

4. Procédé selon la revendication 1, caractérisé en ce que le composé organique est un homo- ou copolymère de diènes conjugués ou un polyester insaturé.

5. Procédé selon la revendication 1, caractérisé en ce que les composés organométalliques sont dissous dans un solvant organique polaire, protonique ou aprotonique en quantité de 0,01 à 10 g/1.

6. Procédé selon la revendication 1, caractérisé en ce que la durée d'action de la solution activante sur la surface à métalliser est de 1 s à 10 min.

7. Procédé selon la revendication 1, caractérisé en ce que l'on procède simultanément à la réduction et à la métallisation.
